# EUROPÄISCHE PATENTSCHRIFT

(11) **EP 2 281 964 B1**
(45) Veröffentlichungstag und Bekanntmachung des Hinweises auf die Patenterteilung: **06.04.2016**
(21) Anmeldenummer: 10168471.0
(22) Anmeldetag: 05.07.2010
(51) Int. Cl.: E04C 2/04, E04C 2/06, E04C 2/288

(54) **Gegossenes Wandelement und Verfahren zu dessen Herstellung**
Cast wall element and manufacturing method thereof
Élement moulé de paroi et son procédé de fabrication

(30) Priorität: 03.07.2009 CH 10382009
(43) Veröffentlichungstag der Anmeldung: 09.02.2011
(73) Patentinhaber: Misapor AG, 7302 Landquart (CH)
(72) Erfinder: Feldmann, Martin, 8630 Rueti (CH); Steck, Joerg, 8500 Frauenfeld (CH); Berner, Stefan, 8032 Zuerich (CH)
(74) Vertreter: Hasler, Erich

(56) Entgegenhaltungen:
- WO-A-00/63132
- DE-A1- 1 784 260
- DE-A1- 19 748 457
- DE-A1- 19 848 228
- FR-A- 1 520 699
- US-A- 4 768 324
- US-A1- 2001 010 140
- US-A1- 2006 201 090

## Beschreibung

Die vorliegende Erfindung betrifft ein vor Ort gegossenes Wandelement gemäss Oberbegriff von Anspruch 1 und ein Verfahren zu dessen Herstellung gemäss Oberbegriff von Anspruch 18.

### Stand der Technik

Für Sichtbetonbauten (Aussenwand und Innenwand mit Sichtbeton) ist bis zum heutigen Zeitpunkt das Verfahren so, dass man zuerst eine innere tragende Schale betoniert, dann den Beton aushärten lässt, die Schalung sodann entfernt, eine Dämmebene stellt, sodann die Schalung für die äussere Schalung stellt und nochmals betoniert. Das Ganze ist sehr zeitaufwändig und teuer wegen den vielen Vorgängen, die für die Erstellung der Baute nötig sind. Eine zweite Variante sieht vor, dass man eine einschalige Konstruktion mit Innendämmung erstellt. Dies hat jedoch folgende Nachteile: 1. sehr viele aufwändige Anschlussdetails, z.B. bei mehrgeschossigen Bauten besteht im Bereich der Decke eine Wärmebrücke, die nur aufwändig gedämmt werden kann. 2. die fehlende Speichermasse im Inneren des Gebäudes. Dies führt dazu, dass solare Gewinneinträge durch opake Bauteil nicht zu Gunsten eines tieferen Heizwärmebedarfs genutzt werden können.

Die US 2001/0010140 offenbart ein Gebäudeteil umfassend zwei parallele, zueinander beabstandete Drahtgitter, zwischen welchen ein Dämmkörper angeordnet ist. Gerade Verbindungsstäbe, deren Enden an die Drahtgitter geschweisst sind, durchdringen den Dämmkörper und halten die Drahtgitter in Abstand zueinander. Der Dämmkörper kann aus geschäumtem Kunststoff, aus anderen isolierenden Materialien unterschiedlichster Art oder auch aus Leichtbeton bestehen. Zwischen den Drahtgittern und dem Dämmkörper besteht eine Distanz zwischen 10 und 30 mm. Im Falle von rechtwinkligen Verbindungsstäben sind zusätzlich Abstandshalter vorgesehen, welche den Dämmkörper von den Drahtgittern beabstanden. Im fertigen Bauteil, z.B. einer Wand, welches vor Ort gegossen wird, sind die Drahtgitter im ausgehärteten Beton aufgenommen. Dabei kann - je nach statischen Anforderungen - die inneren und äusseren Wände unterschiedliche Stärken aufweisen.

Die DE-OS-197 48 457 offenbart ein wärmegedämmtes, tragendes Aussenwandelement in einer mehrlagigen Sandwich-Konstruktion. Dieses besteht aus einer als Traglage dienenden Innenwand, einer von dieser beabstandeten Aussenwand und einer zwischen den Wänden angeordneten Wärmedämmlage. Sowohl Aussen- wie auch Innenwand sind aus Leichtbeton der Klasse LB 15 hergestellt. Als Wärmedämmlage kommt u.a. auch ein Polyurethan oder Polystyrol-Schaum in Fragen. Aussen- und Innenwand sind via sich kreuzenden Kupplungsstäben, deren geriffelte Enden im Leichtbeton eingebettet sind, fest miteinander verbunden. Durch diese Konstruktion ist sichergestellt, dass das Aussenwandelement verwindungssteif ist und beispielsweise an der Traglage angehoben werden kann.

US 2006/0201090 offenbart eine Leichtgewichtzusammensetzung bestehend aus 22 bis 90 Volumenprozent einer Zementzusammensetzung und 10 bis 78 Volumenprozent Partikel mit einer Dichte zwischen 0.03 g/cm3 und 0.064 g/cm3. Isolierte Betonelemente bestehen aus zwei parallelen, voneinander beabstandeten Wänden, welche durch Metallstäbe miteinander verbunden sind. Der Zwischenraum zwischen den Wänden wird dabei mit einem Leichtbeton aufgefüllt.

### Aufgabe

Aufgabe der vorliegenden Erfindung ist es, ein vor Ort gegossenes Wandelement, insbesondere ein Sichtbetonelement, bereitzustellen, welches bei gegebener Wandstärke einen möglichst guten Dämmwert hat. Ziel ist es insbesondere, eine gegossene und gedämmte Wand und ein Verfahren zu deren Herstellung vorzuschlagen, welche rasch und kostengünstig herstellbar ist. Auch ist es ein Ziel, eine monolithisch erscheinende Wand sowohl auf der Innenseite als auch auf der Aussenseite in Sichtbetonqualität vorzuschlagen.

Erfindungsgemäss wird die Aufgabe durch ein gegossenes Wandelement gemäss Oberbegriff von Anspruch 1 dadurch gelöst, dass als Dämmschicht Dämmplatten mit einer Druckspannung bei 10% Stauchung σ₁₀ ≥ 60 kPa, vorzugsweise σ₁₀ ≥ 150 kPa, und ganz besonders bevorzugt σ₁₀≥ 300 kPa und einer Wasserdampfdiffusionszahl < 250 µ eingesetzt werden. Das erfindungsgemäße Element als vor Ort gegossenes Bauteil eines Bauwerks, insbesondere eines Gebäudes, hat den Vorteil, dass es rasch und kostengünstig herstellbar ist, da es in einem Arbeitsgang gegossen werden kann. Die Dämmung ist dabei so ausgelegt, dass diese durch den statischen Druck des noch flüssigen Leichtbetons nicht zusammengedrückt wird. Da die Dämmung im Element bereits integriert ist, ist eine nachträgliche Dämmung nicht mehr nötig. Dadurch, dass die äussere Wand weniger als halb so stark und vorteilhaft weniger als ein Drittel der Stärke der Innenwand hat und lediglich als Verblendung dient, braucht es nur wenige Kopplungsbügel, um die äussere Wand zu befestigen, insbesondere auch, weil das Bauelement als Teil einer grösseren

Baukonstruktion vor Ort gegossen wird. Durch die geringe Anzahl von Kopplungsbügel entstehen nur wenige Wärmebrücken, sodass die Konstruktion überraschenderweise die Anforderungen bei der Herstellung von Passivhäusern zu erfüllen vermag. Das erfindungsgemässe Wandelement hat den Vorteil, dass es sowohl auf der Innenseite als auch auf der Aussenseite in Sichtbetonqualität herstellbar ist und damit die Anforderungen der modernen Architektur erfüllen kann.

Erfindungsgemäß ist das Element aus Leichtbeton, besonders mit einer Trockenrohdichte von maximal 2000 Kg/m3, vorzugsweise < 1500 Kg/m3 und ganz besonders bevorzugt < 1200 Kg/m3. hergestellt. Durch den Einsatz eines Leichtbetons ist die Gefahr eliminiert, dass die Dämmschicht zusammengedrückt wird. Entsprechend können kostengünstig erhältliche Dämmmaterialien eingesetzt werden. Zweckmäßigerweise ist die eingesetzte Gussmasse im Wesentlichen aus Zementen, Bindemitteln, Schaumglas oder Blähton als Zuschlagstoff, und Anmachwasser und Additiven (Zusatzmitteln) hergestellt. Ein Leichtbeton mit Schaumglas als Zuschlagstoff ist beispielsweise in der EP-A-1 183 218 offenbart.

Gemäss einer bevorzugten Ausführungsform ist die erste Wand als die statische Tragkonstruktion und die zweite Wand als Verblendung ausgeführt. In diesem Fall kann eine Decke auf der inneren Tragschale abgestützt, und die äussere zweite Wand relativ dünn sein. Die zweite äussere Wand kann beispielsweise eine Stärke zwischen 40 und 140 oder 160 mm, vorzugsweise 50 bis 120 oder 140 mm und ganz besonders bevorzugt zwischen 60 und 100 oder 120 mm haben. Dadurch, dass die innere Wand oder Schale stärker ausgebildet ist als die äussere Schale, ist im Innern des Gebäudes eine grosse Speichermasse vorhanden. Dies hat den Vorteil, dass solare Gewinne durch opake Bauteile von der Innenschale gespeichert werden können. Es ist jedoch denkbar, auch der äusseren Wand eine tragende Funktion zuzuordnen und die Decke z.B. durch nockenartiges Herausführen teilweise auf der äusseren Schale abzustützen. Dabei kann die äussere Wand vollflächig oder nur in Teilbereichen tragend ausgeführt sein. Erfindungsgemäß weisen die Wände unterschiedliche Stärken auf.

Erfindungsgemäß hat die erste Wand eine Bewehrung aus Stahl, welche vorzugsweise zentrisch respektive symmetrisch zur Systemachse in der Wand angeordnet ist. Dies hat den Vorteil, dass Schwindspannungen zu keiner Deformation der Wand führen können. Erfindungsgemäß besitzt die Bewehrung mindestens zwei ungefähr parallele Ebenen, welche mittels Distanzmitteln, z.B. durch dreidimensionale Bewehrungskörbe oder -böcke fest miteinander verbunden sind. Diese Ebenen haben vorzugsweise ungefähr den gleichen Abstand von der Mittelachse der Wand. Die einsetzbaren dreidimensionalen Bewehrungsböcke können im Querschnitt dreieckförmig sein, wobei in den Eckpunkten in Längsrichtung verlaufende Stäbe vorhanden sind. Solche Bewehrungsböcke werden beispielsweise in Betondecken eingesetzt.

Zweckmässigerweise werden vorgefertigte Bewehrungsstahlnetze oder Metallkörbe, welche ein sich stabiles dreidimensionales Gefüge darstellen, eingesetzt. Von Bedeutung ist, dass die Metallkörbe in sich stabil sind und nicht durch den eingefüllten flüssigen Beton zusammengedrückt werden. Die Bewehrungslagen sollen auch zueinander und in ihrer Lage innerhalb der Schalung durch Beton nicht verschoben werden.

Vorteilhaft besitzt wenigstens die zweite Wand lediglich eine durch Fasern gebildete Bewehrung. Vorzugsweise kommen Polymerfasern in Gestalt von Kurzschnittfasern zum Einsatz. Dies hat den Vorteil, dass bei der zweiten Wand auf eine Bewehrung aus Bewehrungsstahl verzichtet werden kann. Dies führt zu einer wesentlichen Zeiteinsparung bei der Herstellung der gedämmten Wand. Dabei kann der Anteil an Polymerfasern in der zweiten Wand zwischen 0.4 bis 2.0 Kg/m3, vorzugsweise zwischen 0.5 bis 1.5 Kg/m3, und ganz besonders bevorzugt zwischen 0.6 und 1.2 Kg/m3 betragen.

Besonders vorteilhaft sind als Polymerfasern ein hochkristallines Polymer, vorzugsweise aus der Gruppe der Polyvinylalkohole, eingesetzt. Diese Fasern haben den Vorteil, dass sie chemische Bindungen mit der Gussmasse eingehen können. Als Polymerfasern sind vorzugsweise solche eingesetzt, welche eine Zugfestigkeit > 1'000 N/mm2, vorzugsweise > 1'200 und ganz besonders bevorzugt > 1'500 N/mm2 und ein E-Modul > 30'000N/mm2, vorzugsweise > 35'000 N/mm2, und ganz besonders bevorzugt > 40'000.-- N/mm2 haben.

Vorteilhaft sind Dämmschichtmaterialien eingesetzt, welche eine Wärmeleitfähigkeit (Lambda -D- Wert = λ_{D}) ≤0.04 W/mK, vorzugsweise ≤ 0.035 W/mK und ganz besonders bevorzugt ≤ 0.03 W/mK besitzen. Idealerweise werden Dämmplatten eingesetzt mit einer Wärmeleitfähigkeit ≤ 0.029 W/mK. Als Materialien kommen insbesondere Kunststoffe mit der Ausnahme von Polyurethan oder mineralische Fasern (Steinwolle oder Glasfaser) in Frage. Mineralische Fasern müssen jedoch so behandelt sein, dass die Wasseraufnahmefähigkeit auf ein vertretbares Mass reduziert ist. In einer bevorzugten Ausführungsform besteht die Dämmschicht im Wesentlichen aus Polystyrol, vorzugsweise einem expandierten oder extrudierten Polystyrol-Hartschaum. Polystyrol Dämmplatten sind kostengünstig erhältlich und besitzen im Allgemeinen eine ausreichende Druckfestigkeit.

Erfindungsgemäß sind als Dämmschicht Dämmplatten eingesetzt, welche vorzugsweise mit Nut und Kamm ausgestattet sind. Dies hat den Vorteil, dass die Dämmung nicht gegeneinander verschoben werden kann. Denkbar ist auch, möglichst großflächige Dämmplatten einzusetzen. Es können je nach Geschosshöhe Platten mit unterschiedlichen Druckfestigkeiten eingesetzt werden. Platten mit einem σ₁₀ zwischen ungefähr 100 kPa und 250 kPa sind ideal, da solche relativ preisgünstig sind. Vorteilhaft ist auch, wenn die als Dämmschicht eingesetzten Dämmplatten eine Wasserdampfdiffusionszahl ≤ 50 µ aufweisen. Dies ist im Zusammenhang mit dem Einsatz von Leichtbeton von Vorteil, weil dadurch die Diffusionsoffenheit der ganzen Konstruktion gewährleistet ist und im Taupunkt anfallendes, kondensiertes Wasser ausdiffundieren kann.

Um das Trocknen des gegossenen Elements nicht zu beeinträchtigen, soll die Wasseraufnahmefähigkeit der Dämmschicht < 4 Vol%, vorzugsweise < 1.0 Vol% und ganz besonders bevorzugt < 0.2 Vol% sein. Idealerweise ist die Wasseraufnahmefähigkeit 0 V% gemessen nach der Prüfnorm EN 12087. Dabei ist von Bedeutung, dass bei einer eventuellen Wasseraufnahme die Dämmplatte masshaltig ist. Ansonsten kann es zu Spannungen und Deformationen der gegossenen Wand kommen. Zur Vermeidung von Schwindspannungen sind der Gussmasse vorzugsweise Schwindreduktionsmittel beigemengt.

Erfindungsgemäß sind die erste Wand und die zweite Wand mittels Kopplungsbügel, vorzugsweise mittels solchen aus rostfreiem Stahl, miteinander verbunden. Dadurch kann verhindert werden, dass sich die Wände voneinander lösen können. Die Kopplungsbügel können beispielsweise eine U-, V-, L-, T- oder Z-Form haben. Die Kopplungsbügel können grundsätzlich in einem beliebigen Winkel zu den flachen Wandseiten eingebaut sein. Vorzugsweise erstrecken sich diese jedoch ungefähr senkrecht zu den flachen Wandseiten. Zweckmässigerweise sind pro Quadratmeter 0.1 bis 0.6 Kopplungsbügel, vorzugsweise 0.2 bis 0.4 Kopplungsbügel vorgesehen. Die Kopplungsbügel können aus Baustahl, rostfreiem Stahl oder vorteilhaft aus einem Glas-, Carbonfaser oder Kunststofffaser verstärkten Kunststoff hergestellt sein. Letztere Kopplungsbügel haben gegenüber Stahl den Vorteil einer bedeutend geringeren Wärmeleitfähigkeit.

Vorteilhaft hat dass das ausgehärtete Element eine Wärmeleitfähigkeit < 0.16 W/mK.

Gegenstand der vorliegenden Erfindung ist auch ein Verfahren zum Herstellen einer vor Ort gegossenen Betonwand mit folgenden Verfahrensschritten:
- Erstellen einer ersten, vorzugsweise ungefähr vertikalen, Schalungswand,
- Anbringen einer ersten Bewehrungslage aus Stahl in Abstand von der ersten Schalungswand,
- Anbringen von Distanzmitteln, vorzugsweise in Gestalt von Distanzkörben, an der ersten Bewehrungslage,
- Anbringen einer zweiten Bewehrungslage an den erwähnten Distanzmitteln,
- Anordnen einer Dämmschicht aus Dämmplatten mit einer Druckspannung bei 10% Stauchung von σ₁₀≥ 60 kPa, vorzugsweise σ₁₀≥150 kPa, und ganz besonders bevorzugt σ₁₀≥ 300 kPa und einer Wasserdampfdiffusionszahl < 250 µ in Abstand von der zweiten Bewehrungslage, welche Dämmschicht eine Fläche hat, die im Wesentlichen der Fläche der ersten Schalungswand entspricht, sodass ein erster Schalungsraum mit Bewehrung zur Herstellung einer ersten Wand mit einer ersten Stärke gebildet ist,
- Einbringen von einer Mehrzahl von Kopplungsbügeln, welche sich durch die Dämmschicht erstrecken und diese beidseits um eine bestimmte Distanz überragen,
- Erstellen einer zweiten Schalungswand, sodass zwischen der Dämmschicht und der zweiten Schalungswand ein zweiter Schalungsraum ohne Bewehrung zur Herstellung einer zweiten Wand mit einer zweiten Stärke gebildet ist,
- Ausgießen des Schalungsraumes zwischen der ersten Schalungswand und der zweiten Schalungswand mit einer aushärtbaren Leichtbeton-Gussmasse, wobei die Schalungsräume im Wesentlichen gleichzeitig oder mit leichtem Vorlauf für den zweiten Schalungsraum mit der aushärtbaren Leichtbeton-Gussmasse gefüllt werden, sodass nach dem Aushärten der Gussmasse eine erste Wand und eine zweite Wand gebildet sind, wobei die erste Stärke größer als die zweite Stärke ist. Das erfindungsgemässe Verfahren hat den Vorteil, dass eine Wand mit einer Kerndämmung in einem Arbeitsgang direkt auf der Baustelle hergestellt werden kann. Im Rahmen des beschriebenen Verfahrens ist es auch möglich, ein dreidimensionales Bewehrungsgefüge mit mindestens zwei Ebenen in einem Verfahrensgang einzubringen. Zwischen der ersten Schalungswand und der ersten Bewehrungslage einerseits und der zweiten Bewehrungslage und der Dämmschicht andererseits werden. Distanzhalter eingesetzt, damit die Bewehrung ausreichend tief im Beton eingebettet ist.

Die Befestigung der Dämmschicht an der zweiten Bewehrungslage erfolgt vorzugsweise mittels Kunststoffdübeln, wie sie bei der Befestigung von Dämmschichten an Fassaden verwendet werden. Dabei können die vorderen Enden der Kunststoffdübel an der zweiten Bewehrungslage mit einem Binder festgebunden werden. Andere Befestigungsmittel und Befestigungsarten sind jedoch ebenso denkbar.

Nachfolgend wird die Erfindung unter die Bezugnahme auf die Figuren beispielhaft erläutert. Es zeigt:
- Figur 1: im Grundriss ein Ausführungsbeispiel eines erfindungsgemässen Wandelements mit einer ersten Wand, welche in der Regel die Innenwand darstellt, einer zweiten Wand, welche in der Regel die Aussenwand darstellt, und einer zwischen den ersten und zweiten Wänden eingegossen Dämmschicht;
- Figur 2: ein Schnitt durch das Wandelement von Figur 1 entlang der Linie A - A;
- Figur 3: ein Schnitt durch das Wandelement von Figur 1 entlang der Linie B - B;
- Figur 4: ein vergrösserter Vertikalschnitt durch die Wand von Figur 1; und
- Figur 5: ein vergrösserter Horizontalschnitt durch die Wand von Figur 1.

Das in den Figuren 1 bis 3 gezeigte Wandelement 11 besitzt eine erste Wand 13, welche in der Regel die Innenwand einer mehrschaligen Wand darstellt, und eine zweite Wand 15, welche in der Regel die Aussenwand einer mehrschaligen Wand darstellt. Zwischen der ersten und der zweiten Wand 13,15 ist eine Dämmschicht 17 angeordnet, welche im Verbund mit den ersten und zweiten Wänden 13,15 ist. Die erste Wand 13 ist mit einer Bewehrung 19 aus Bewehrungsstahl versehen. Die Bewehrung 19 besteht vorzugsweise aus einem dreidimensionalen, in sich stabilen Gebilde, z.B. einem Stahl-Drahtkorb. Die Bewehrung 19 besitzt zwei jeweils in einer Ebene angeordnete Draht- oder Bewehrungsstahlnetzwerke (= Bewehrungslagen), welche mittels Abstandshalter 21, vorzugsweise einem dreidimensionalen Bewehrungskorb aus Baustahlstäben, voneinander beabstandet sind. Der Einsatz eines dreidimensionalen Bewehrungskorbs hat den Vorteil, dass der Innenwand eine grosse statische Tragfähigkeit zukommen kann. An den seitlichen Enden sind die beiden Ebenen von Draht- oder Eisennetzen mittels U-förmiger Bügel 23 miteinander verbunden, sodass ein in sich stabiler Draht- oder Bewehrungsstahlkorb gebildet ist. Vorzugsweise besteht die Bewehrung aus sich überlappenden Bewehrungsstahlnetzen 24 (Fig. 2).

Wie aus Figur 1 ersichtlich ist, sind die ersten und zweiten Wände 13,15 mittels einer Mehrzahl von Windankern 25 miteinander verbunden. Die Windanker 25 können eine U-, Z- oder eine beliebig andere Form haben, die gewährleistet, dass die Enden der Windanker 25 unter Zugbelastung nicht aus den Wänden gezogen werden können.

Ein erfindungsgemässes Wand element wird wie folgt hergestellt: An einer Schalungswand (in den Figuren nicht ersichtlich) werden erste Distanzhaltemittel 27, z .B. in Gestalt von Schienen, angeordnet und daran die Armierung 19 festgemacht (Figuren 4 und 5). An der den Distanzhaltemitteln 27 gegenüberliegenden Seite der Bewehrung 19 werden zweite Distanzhaltemittel 29, ebenfalls vorzugsweise in Gestalt von Schienen, befestigt. Dann wird die Dämmschicht 19 an den zweiten Distanzhaltemitteln 29 angeordnet und mittels Plastikdübeln 31 an der Bewehrung 19 oder den Schienen befestigt. Als Plastikdübel 31 können solche verwendet werden, wie sie auch für die Befestigung von Dämmplatten an Fassaden zum Einsatz gelangen. Diese Dübel besitzen einen Kopf 33 mit einer grossen Auflagefläche. Die Befestigung des Dübelschafts kann beispielsweise durch einen Draht 35 erfolgen. Zwischen einzelnen Dämmelementen können Windanker 25 eingelegt werden, die mit ihren Enden an gegenüberliegenden Seiten aus der Dämmschicht ragen. Anschliessend wird sodann in Abstand zur ersten Schalungswand und zur Dämmschicht eine zweite Schalungswand angeordnet (in den Figuren nicht gezeigt). Die Schalungswände werden, je nach Schalungssystem z.b. mittels Bindstellen und Verbindungsrohre (Distanzhalter) 37 und dann die Schalungshohlräume zwischen den Schalungswänden und der Dämmschicht 19 mit einer Leichtbetonmischung ausgefüllt.

### Ausführungsbeispiel Wand (Masse in cm):

| | |
|---|---|
| Gesamtwandstärke: | 44 |
| Innere Scheibe: | 16 |
| Bewehrungsnetz 4-lagig mit Abstandshalter: | |
| Äussere Scheibe ohne Bewehrungsnetz: | 12 |
| Kerndämmung (EPS-Kunststoff): | 16 |
| Kopplungsbügel aus nichtrostendem Stahl | 0.2/m2 |
| Leichtbeton mit Schaumglasbrocken und Flugasche | |
| als Zuschlagstoffe, Schwindreduktionsmittel und | |
| Kunststofffasern | |
| Wärmeleitfähigkeit der Gesamtwand (berechnet) | |

Generell wird Beton nach der europäischen Norm (SN) EN 206-1 mit folgenden Eigenschaften eingesetzt:

| | |
|---|---|
| Druckfestigkeitsklasse: | LC12/13 oder besser LC8/9 |
| Expositionsklassen: | XC4 XF1 |
| Grösstkornklasse; (alle Klassen ): | z.B. Dmax = 8 oder Dmax 016, oder Dmax =32 |
| Chloridgehaltsklasse: | Cl 0.10 |
| Konsistenzklasse: | |
| Verdichtungsmass nach Walz: | mindestens C2, besser C3, oder |
| Ausbreitmass: | F3, besser Bereich F4 bis F6, oder |
| Setzmass: | S3 besser S4 oder S5 |
| Rohdichteklasse: | D1.4 oder D1.2 besser D1.0 |

Ein vor Ort gegossenes Wandelement ist hergestellt aus einer aushärtbaren Gussmasse aus Leichtbeton. Das Element hat eine erste Wand mit einer ersten Stärke und eine zweite Wand mit einer zweiten Stärke, wobei die Stärke der ersten Wand deutlich grösser als die Stärke der zweiten Wand isst. Zwischen der ersten Wand und der zweiten Wand ist eine Dämmschicht vorgesehen, welche vollflächig in die Gussmasse eingegossen ist. Das fertig gestellte Bauteil kann als Sichtbetonteil verwendet werden und hat eine Wärmeleitfähigkeit von < 0.16 W/mK.

### Legende:

- 11: Wandelement
- 13: erste Wand
- 15: zweite Wand
- 17: Dämmschicht
- 19: Bewehrung
- 21: Abstandsmittel, z.B. 3-dimensionalen Bewehrungsgefüge
- 23: U-förmige Bügel
- 25: Windanker
- 27: Distanzhaltemittel an äusserer Schalungswand
- 29: zweite Distanzhaltemittel zwischen Bewehrung und Dämmschicht
- 31: Plastikdübel
- 33: Kopf des Dübels
- 35: Draht
- 37: Verbindungsrohr

## Patentansprüche

1. Vor Ort gegossenes Wandelement (11) hergestellt aus einer aushärtbaren Gussmasse auf Zementbasis
- einer ersten Wand (13) mit einer ersten Stärke und
- einer zweiten Wand (15) mit einer zweiten Stärke, wobei die Stärke der ersten Wand größer als die Stärke der zweiten Wand ist (15), und
- einer zwischen der ersten Wand (13) und der zweiten Wand (15) vorgesehenen Dämmschicht (17),
- einer in der ersten Wand (13) vorgesehenen Bewehrung (19) aus Stahl mit mindestens einer ersten und einer zweiten Bewehrungslage, welche mittels Distanzelementen (21) miteinander verbunden sind, und
Kopplungsbügeln (23), welche die erste Wand (13) und die zweite Wand (15) miteinander verbinden,
**dadurch gekennzeichnet,.**
**dass** die aushärtbare Gussmasse ein Leichtbeton ist und als Dämmschicht Dämmplatten (17) mit einer Druckspannung bei 10% Stauchung σ₁₀ ≥ 60 kPa, vorzugsweise σ₁₀ ≥ 150 kPa, und ganz besonders bevorzugt σ₁₀≥ 300 kPa und einer Wasserdampfdiffusionszahl < 250 µ eingesetzt sind.

2. Element nach Anspruch 1, **dadurch gekennzeichnet, dass** zwischen der zweiten Bewehrungslage und der Dämmschicht (17) Abstandshalter (29) vorgesehen sind.

3. Element nach Anspruch 1 oder 2, **dadurch gekennzeichnet, dass** die eingesetzte Gussmasse eine Trockenrohdichte von maximal 1500 Kg/m3, vorzugsweise < 1200 Kg/m3 und ganz besonders bevorzugt < 1000 Kg/m3 aufweist.

4. Element nach einem der Ansprüche 1 bis3, **dadurch gekennzeichnet, dass** mindestens die zweite Wand (15) eine Bewehrung mit Fasern, vorzugsweise mit Polymerfasern und vorteilhaft in Gestalt von Kurzschnittfasern, besitzt.

5. Element nach Anspruch 4, **dadurch gekennzeichnet, dass** der Anteil an Polymerfasern in der zweiten Wand (15) zwischen 0.4 bis 2.0 Kg/m3, vorzugsweise zwischen 0.5 bis 1.5 Kg/m3, und ganz besonders bevorzugt zwischen 0.6 und 1.2 Kg/m3 beträgt.

6. Element nach Anspruch 4 oder 5, **dadurch gekennzeichnet, dass** als Polymerfasern ein hochkristallines Polymer, vorzugsweise aus der Gruppe der Polyvinylalkohole, eingesetzt sind.

7. Element nach einem der Ansprüche 4 bis 6, **dadurch gekennzeichnet, dass** die Polymerfasern eine Zugfestigkeit > 1'000 N/mm2, vorzugsweise > 1'200 und ganz besonders bevorzugt > 1'500 N/mm2 und ein E-Modul > 30'000N/mm2, vorzugsweise > 35'000 N/mm2, und ganz besonders bevorzugt > 40'000.-- N/mm2 haben.

8. Element nach einem der Ansprüche 1 bis 7, **dadurch gekennzeichnet, dass** die Dämmschicht (17) eine Wärmeleitfähigkeit <0.04 W/mK, vorzugsweise < 0.035 W/mK und ganz besonders bevorzugt < 0.03 W/mK besitzt.

9. Element nach einem der Ansprüche 1 bis 8, **dadurch gekennzeichnet, dass** die Dämmschicht (17) aus einer mineralischen Dämmung oder aus einem Kunststoff mit Ausnahme von Polyurethan, vorzugsweise im Wesentlichen aus Polystyrol, hergestellt ist.

10. Element nach einem der Ansprüche 1 bis 9, **dadurch gekennzeichnet, dass** als Dämmschicht (17) Dämmplatten mit einer Wasserdampfdiffusionszahl ≤ 50 µ eingesetzt sind.

11. Element nach einem der Ansprüche 1 bis 11, **dadurch gekennzeichnet, dass** die Wasseraufnahmefähigkeit der Dämmschicht (17) < 4 Vol%, vorzugsweise <1 Vol% und ganz besonders bevorzugt < 0.2 Vol% ist.

12. Element nach Anspruch 14, **dadurch gekennzeichnet, dass** die Kopplungsbügel (23) eine U-, Z-, Lö, T- oder ähnliche Form haben oder Spiralanker sind.

13. Element nach einem der Ansprüche 1 bis 12, **dadurch gekennzeichnet, dass** pro Quadratmeter 0.2 bis 0.4 Kopplungsbügel (23) vorgesehen sind.

14. Element nach einem der Ansprüche 1 bis 13, **dadurch gekennzeichnet, dass** das ausgehärtete und getrocknete Element (11) eine Wärmeleitfähigkeit < 0.16 W/mK hat.

15. Element nach einem der Ansprüche 10 bis 14, **dadurch gekennzeichnet, dass** die Dämmplatten (17) aus einem expandierten oder extrudierten Polystyrol-Hartschaum hergestellt sind.

16. Element nach einem der Ansprüche 1 bis 15, **dadurch gekennzeichnet, dass** die Kopplungsbügel (23) aus einem Glas-, Carbon- oder Kunststofffaser verstärkten Kunststoff hergestellt sind.

17. Element nach einem der Ansprüche 1 bis 16, **dadurch gekennzeichnet, dass** die zweite Wand (15) weniger als halb so stark und vorteilhaft weniger als ein Drittel der Stärke der ersten Wand hat.

18. Verfahren zum Herstellen eines Wandelements mit folgenden Verfahrensschritten:
- Erstellen einer ersten Schalungswand,
- Anbringen einer ersten Bewehrungslage aus Stahl in Abstand von der ersten Schalungswand,
- Anbringen von Distanzmitteln, vorzugsweise in Gestalt von Distanzkörben,
- Anbringen einer zweiten Bewehrungslage aus Stahl auf den erwähnten Distanzmitteln,
- Anordnen einer Dämmschicht aus Dämmplatten mit einer Druckspannung bei 10% Stauchung σ₁₀ ≥ 60 kPa, vorzugsweise σ₁₀ ≥ 150 kPa, und ganz besonders bevorzugt σ₁₀ ≥ 300 kPa und einer Wasserdampfdiffusionszahl < 250 µ in Abstand von der zweiten Bewehrungslage, welche Dämmschicht eine Fläche hat, die im Wesentlichen der Fläche der ersten Schalungswand entspricht, sodass ein erster Schalungsraum mit Bewehrung zur Herstellung einer ersten Wand (13) mit einer ersten Stärke gebildet ist,
- Einbringen von einer Mehrzahl von Kopplungsbügeln, welche sich durch die Dämmschicht erstrecken und diese beidseits um eine bestimmte Distanz überragen,
- Erstellen einer zweiten Schalungswand, sodass zwischen der Dämmschicht und der zweiten Schalungswand ein zweiter Schalungsraum ohne Bewehrung zur Herstellung einer zweiten Wand (15) mit einer zweiten Stärke gebildet ist,
- Ausgießen des Schalungsraumes zwischen der ersten Schalungswand und der zweiten Schalungswand mit einer aushärtbaren Leichtbeton-Gussmasse, wobei die Schalungsräume im Wesentlichen gleichzeitig oder mit leichtem Vorlauf für den zweiten Schalungsraum mit der aushärtbaren Leichtbeton-Gussmasse gefüllt werden, sodass nach dem Aushärten der Leichtbeton-Gussmasse eine erste Wand und eine zweite Wand gebildet sind, wobei die Stärke der ersten Wand (13) größer als die Stärke der zweiten Wand (15) ist.

## Claims

1. Cast-in-place wall element (11) manufactured from a cement-based hardenable cast mass
- of a first wall (13) with a first thickness and
- of a second wall (15) with a second thickness, whereby the thickness of the first wall is higher than the thickness of the second wall (15) and
- of an insulating layer (17) provided between the first wall (13) and the second wall (15),
- of a reinforcement (19) made of steel provided in the first wall (13) with at least a first and a second reinforcement layer that are connected with each other by means of spacer elements (21) and
connector stirrups (23) that connect the first wall (13) and the second wall (15) with each other,
**characterized in that** the hardenable cast mass is a light concrete and insulating panels (17) with a compressive stress of σ₁₀≥60 kPa, preferably of σ₁₀≥150 kPa and most preferably of σ₁₀≥300 kPa at 10 % compression and a water vapour diffusion factor of 250 µm are used as insulating layer.

2. Element according to claim 1, **characterized in that** spacers (29) are provided between the second reinforcement layer and the insulating layer (17).

3. Element according to claim 1 or 2, **characterized in that** the cast mass used has a dry bulk density of maximally 1500 kg/m3, preferably of < 1200 kg/m3 and most preferably of < 1000 kg/m3.

4. Element according to one of the claims 1 to 3, **characterized in that** at least the second wall (15) has a reinforcement with fibers, preferably with polymer fibers and advantageously in the form of short cut fibers.

5. Element according to claim 4, **characterized in that** the proportion of polymer fibers in the second wall (15) is between 0,4 and 2,0 kg/m3, preferably between 0,5 and 1,5 kg/m3 and most preferably between 0,6 and 1,2 kg/m3.

6. Element according to claim 4 or 5, **characterized in that** a highly cristalline polymer is used for the polymer fibers, preferably of the group of the polyvinyl alcohols.

7. Element according to one of the claims 4 to 6, **characterized in that** the polymer fibers have a tensile strength > 100 N/mm2, preferably > 1200 and most preferably > 1500 N/mm2 and a modulus of elasticity > 30000 N/mm2, preferably > 35000 N/mm2 and most preferably >40000 N/mm2.

8. Element according to one of the claims 1 to 7, **characterized in that** the insulating layer (17) has a thermal conductivity < 0,04 W/mK, preferably < 0,035 W/mK and most preferably < 0,03 W/mK.

9. Element according to one of the claims 1 to 8, **characterized in that** the insulating layer (17) is produced from a mineral insulation or of a synthetic material with the exception of polyurethane, preferably essentially of polystyrene.

10. Element according to one of the claims 1 to 9, **characterized in that** insulating panels with a water vapour diffusion factor of ≤ 50 µm are used as insulating layer (17).

11. Element according to one of the claims 1 to 10, **characterized in that** the water absorption capacity of the insulating layer (17) is < 4 volume percent, preferably < 1 volume percent and most preferably < 0,2 volume percent.

12. Element according to claim 14, **characterized in that** the connector stirrups (23) have a U-shape, a Z-shape, a L-shape or a similar shape or are spiral anchors.

13. Element according to one of the claims 1 to 12, **characterized in that** 0,2 to 0,4 connector stirrup (23) is provided per square meter.

14. Element according to one of the claims 1 to 13, **characterized in that** the hardened and dried element (11) has a thermal conductivity < 0,16 W/mK.

15. Element according to one of the claims 10 to 14, **characterized in that** the insulating panels (17) are produced from an expanded hard foam or from an extruded polystyrene hard foam.

16. Element according to one of the claims 1 to 15, **characterized in that** the connector stirrups (23) are produced from glass, carbon or plastics fibers or of plastics reinforced with plastics fibers.

17. Element according to one of the claims 1 to 16, **characterized in that** the second wall (15) is less than half thick and advantageously has less than a third of the thickness of the first wall.

18. Method for producing a wall clement with the following method steps:
- construction of a first shuttering wall,
- fixing of a first reinforcement layer made of steel spaced from the first shuttering wall,
- fixing of spacing means, preferably as spacer cages,
- fixing of a second reinforcement layer made of steel on the mentioned spacing means,
- placing of an insulating layer of insulating panels with a compressive strength of σ₁₀≥₆₀ kPa, preferably of σ₁₀≥150 kPa and most preferably of σ₁₀≥300 kPa at 10 % compression and a water vapour diffusion factor of 250 µm spaced from the second reinforcement layer, which insulating layer has a surface that substantially corresponds to the surface of the first shuttering wall so that a first shuttering space with a reinforcement is formed for producing a first wall (13) with a first thickness,
- inserting of a multitude of connector stirrups that extend through the insulating layer and project on both sides by a certain distance,
- construction of a second shuttering wall so that a second shuttering space without reinforcement is formed of light concrete between the insulating layer and the second shuttering wall to produce a second wall (15) with a second thickness,
- casting of the shuttering space between the first shuttering wall and the second shuttering wall with a hardenable light concrete cast mass, the shuttering spaces being filled substantially simultaneously or with a slight advance for the second shuttering space with the hardenable light concrete cast mass so that a first wall and a second wall are formed after the cast mass has hardened, whereby the thickness of the first wall (13) is bigger than the thickness of the second wall (15).

## Revendications

1. Elément de mur coulé sur place (11) fabriqué à partir d'une masse de coulage durcissable à base de ciment
- d'un premier mur (13) avec une première épaisseur et
- d'un second mur (15) avec une seconde épaisseur, l'épaisseur du premier mur étant plus grande que l'épaisseur du second mur (15) et
- une couche d'isolation (17) prévue entre le premier mur (13) et le second mur (15),
- d'une armature (19) en acier prévue dans le premier mur (13) avec au moins une première et une seconde couche d'armature qui sont reliées l'une à l'autre par des éléments d'espacement (21) et
d'étriers de raccordement (23) qui relient le premier mur (13) et le second mur (15) l'un à l'autre,
**caractérisé en ce**
**que** la masse de coulage durcissable est un béton léger et que des panneaux isolants (17) avec une contrainte de compression de δ₁₀≥60 kPa pour une compression de 10%, de préférence de σ₁₀≥150 kPa et de manière toute préférée de σ₁₀≥300 kPa et un coefficient de diffusion de la vapeur d'eau <250µm sont utilisés comme couche d'isolation.

2. Elément selon la revendication 1, **caractérisé en ce que** des écarteurs (29) sont prévus entre la seconde couche d'armature et la couche d'isolation (17).

3. Elément selon la revendication 1 ou 2, **caractérisé en ce que** la masse de coulage mise en oeuvre présente une masse volumique à sec de 1500 kg/m3 maximum, de préférence < 1200 kg/m3 et de manière tout particulièrement préférée < 1000 kg/m3.

4. Elément selon l'une des revendications 1 à 3, **caractérisé en ce qu'**au moins le second mur (15) possède une armature avec des fibres, de préférence avec des fibres polymères et avantageusement sous forme de fibres coupées court.

5. Elément selon la revendication 4, **caractérisé en ce que** la proportion de fibres polymères dans le second mur (15) est entre 0,4 et 2,0 kg/m3, de préférence entre 0,5 et 1,5 kg/m3 et de manière tout particulièrement préférée entre 0,6 et 1,2 kg/m3.

6. Elément selon la revendication 4 ou 5, **caractérisé en ce qu'**un polymère à cristallinité élevée est utilisé pour les fibres polymères, de préférence du groupe des alcools polyvinyliques.

7. Elément selon l'une des revendications 4 à 6, **caractérisé en ce que** les fibres polymères ont une résistance à la traction > 1000 N/mm2, de préférence > 1200 et de manière tout particulièrement préfèrée > 1500 N/mm2 et un module d'élasticité > 30000 N/mm2, de préférence > 35000 N/mm2 et de manière tout particulièrement préférée > 40000 N/mm2.

8. Elément selon l'une des revendications 1 à 7, **caractérisé en ce que** la couche d'isolation (17) possède une conductivité thermique < 0,04 W/mK, de préférence < 0,035 W/mK et de manière tout particulièrement préférée < 0,03 W/mK.

9. Elément selon l'une des revendications 1 à 8, **caractérisé en ce que** la couche d'isolation (17) est fabriquée à partir d'une isolation minérale ou à partir d'une matière synthétique à l'exception du polyuréthane, de préférence essentiellement de polystyrène.

10. Elément selon l'une des revendications 1 à 9, **caractérisé en ce que** des panneaux isolants avec un coefficient de diffusion de la vapeur d'eau ≤ 50 µm sont utilisés comme couche d'isolation (17).

11. Elément selon l'une des revendications 1 à 11, **caractérisé en ce que** la capacité d'absorption de l'eau de la couche d'isolation (17) est de < 4 % en volume, de préférence de < 1 % en volume et de manière tout particulièrement préférée de < 0,2 % en volume.

12. Elément selon la revendication 14, **caractérisé en ce que** les étriers de raccordement (23) ont une forme en U, en Z, en L, en T ou similaire ou sont des ancrages en spirale.

13. Elément selon l'une des revendications 1 à 12, **caractérisé en ce que** 0,2 à 0,4 étrier de raccordement (23) est prévu par mètre carré.

14. Elément selon l'une des revendications 1 à 13, **caractérisé en ce que** l'élément durci et séché (11) a une conductivité thermique 0,16 W/mK.

15. Elément selon l'une des revendications 10 à 14, **caractérisé en ce que** les panneaux isolants (17) sont fabriqués en mousse dure expansée ou en mousse dure de polystyrène extrudé.

16. Elément selon l'une des revendications 1 à 15, **caractérisé en ce que** les étriers de raccordement (23) sont fabriqués en fibres de verre, de carbone ou de plastique ou en plastique renforcé par des fibres de plastique.

17. Elément selon l'une des revendications 1 à 16, **caractérisé en ce que** le second mur (15) a une épaisseur de la moitié et avantageusement de moins d'un tiers de l'épaisseur du premier mur.

18. Procédé pour fabriquer un élément de mur avec les étapes de procédé suivantes :
- construction d'un premier mur de coffrage,
- fixation d'une première couche d'armature en acier espacée du premier mur de coffrage,
- fixation d'écarteurs, de préférence en forme de paniers de support,
- fixation d'une seconde couche d'armature en acier sur les écarteurs mentionnés,
- placement d'une couche d'isolation en panneaux isolants avec une tension à la compression de σ₁₀≥60 kPa pour une compression de 10%, de préférence de σ₁₀≥150 kPa et de manière toute préférée de σ₁₀≥300 kPa et un coefficient de diffusion de la vapeur d'eau <250µm, espacée de la seconde couche d'armature, laquelle couche d'isolation a une surface qui correspond substantiellement à la surface du premier mur de coffrage si bien qu'un premier espace de coffrage avec une armature est formé pour fabriquer un premier mur (13) avec une première épaisseur,
- insertion d'une multitude d'étriers de raccordement qui s'étendent à travers la couche d'isolation et qui font saillie des deux côtés de celle-ci d'une certaine distance,
- construction d'un second mur de coffrage si bien qu'un second espace de coffrage sans armature est formé en béton léger entre la couche d'isolation et le second mur de coffrage pour fabriquer un second mur (15) avec une seconde épaisseur,
- coulage de l'espace de coffrage entre le premier mur de coffrage et le second mur de coffrage avec une masse de coulage durcissable de béton léger, les espaces de coffrage étant remplis substantiellement en même temps ou avec une légère avance pour le second espace de coffrage avec la masse de coulage en béton léger si bien qu'un premier mur et un second mur sont formés après le durcissement de la masse de coulage en béton léger, cependant que l'épaisseur du premier mur (13) est plus grande que l'épaisseur du second mur (15).
